# FASCICULE DE BREVET EUROPEEN

(11) **EP 0 819 185 B1**
(45) Date de publication et mention de la délivrance du brevet: **06.12.2000**
(21) Numéro de dépôt: 96911017.0
(22) Date de dépôt: 02.04.1996
(51) Int. Cl.: C25D 9/04

(54) **PROCEDE DE PREPARATION D'UN FILM D'OXYDE OU D'HYDROXYDE D'UN ELEMENT DES COLONNES II OU III DE LA CLASSIFICATION, ET LES STRUCTURES COMPOSITES COMPRENANT UN TEL FILM**
VERFAHREN ZUR HERSTELLUNG EINES FILMS AUS DEN OXID ODER HYDROXID EINES ELEMENTS DER GRUPPEN II ODER III DES PERIODENSYSTEMS SOWIE DIE KOMPOSITSTRUKTUREN MIT EINEM SOLCHEN FILM
METHOD FOR PREPARING A FILM CONSISTING OF AN OXIDE OR HYDROXIDE OF AN ELEMENT IN COLUMNS II OR III OF THE PERIODIC TABLE, AND COMPOSITE STRUCTURES INCLUDING SUCH A FILM

(30) Priorité: 06.04.1995 FR 9504088
(43) Date de publication de la demande: 21.01.1998
(73) Titulaire: CENTRE NATIONAL DE LA RECHERCHE SCIENTIFIQUE (CNRS), 75016 Paris (FR)
(72) Inventeur: LINCOT, Daniel, 94400 Vitry-sur-Seine (FR); PEULON, Sophie, 94400 Vitry-sur-Seine (FR)
(74) Mandataire: Sueur, Yvette
(86) Numéro de dépôt international: FR9600495
(87) Numéro de publication internationale: WO9631638

(56) Documents cités:
- US-A- 2 313 454
- US-A- 4 392 920

## Description

La présente invention concerne un procédé de préparation d'un film d'un oxyde métallique ou d'un hydroxyde métallique d'un élément des colonnes II ou III de la classification, déposé sur un substrat.

Les oxydes métalliques en couche mince sont des matériaux très importants dans divers domaines technologiques du fait de leurs caractéristiques optiques, électriques et catalytiques. Parmi leurs nombreuses applications, on peut citer par exemple l'utilisation d'oxyde de zinc pour l'élaboration d'électrodes conductrices et transparentes dans les piles solaires.

Les couches minces d'oxyde métalliques sont généralement obtenues par des techniques de dépôt sous vide telles que la pulvérisation cathodique, ou "sputtering", le dépôt chimique en phase vapeur, ou par dépôt de couches successives par épitaxie par jets moléculaires (EJM). Tous ces procédés mettent en oeuvre des appareillages coûteux.

Un autre procédé pour la préparation de couches minces d'oxydes est la pulvérisation chimique réactive, qui est réalisée sous atmosphère ordinaire, sans enceinte fermée. Cependant, les températures de dépôt sont très élevées, de l'ordre de 400-500°C.

Divers travaux ont été entrepris pour réaliser des dépôts pour voie électrolytique. Par exemple, Jay A. Switzer, Electrochemical Synthesis of Ceramic Films and Powders, Am. Ceram. Soc. Bull. 66, [10] 1521-24 (1987), décrit la préparation d'un film d'oxyde sur l'anode d'une cellule électrochimique par oxydation d'un ion métallique dissous, suivie d'une hydrolyse et d'une calcination, le procédé étant illustré par la préparation d'oxyde de thallium. Ce procédé reposé sur une augmentation du degré d'oxydation de l'ion métallique en solution, avec formation et dépôt sur un substrat d'un oxyde insoluble. Ce procédé ne peut toutefois être mis en oeuvre que pour préparer l'oxyde d'un métal qui a au moins deux degrés d'oxydation stables dans le milieu réactionnel. J.A. Switzer (précité) et R. T. Coyle, et al., (US-A-4,882,014) décrivent en outre la préparation de poudres d'oxydes et d'hydroxydes de métaux, en tant que précurseurs de céramiques. Ces poudres sont formées par précipitation au voisinage de la cathode d'une cellule électrochimique, provoquée par la réduction d'ions nitrates. Ces poudres sont ensuite séchées et frittées à haute température pour obtenir les matériaux céramiques. Les dépôts éventuellement formés sur la cathode sont grattés pour être récupérés sous forme de poudre. Le but visé est par conséquent l'obtention de poudre, et ni l'obtention directe d'un film d'oxyde ou d'hydroxyde sur un substrat, ni son utilisation en tant que tel ne sont décrites. En outre, aucune mention n'est faite d'une réaction de réduction d'oxygène pour la formation d'un film d'oxyde ou d'hydroxyde.

Le but de la présente invention est de fournir un procédé qui ne présente pas les inconvénients des procédés de l'art antérieur, pour obtenir un film d'un oxyde métallique ou d'un hydroxyde métallique sur un support par voie électrochimique, le dit film présentant une bonne tenue mécanique et une bonne adhérence sur le support.

La présente invention a pour objet un procédé pour le dépôt sur un support, d'un film d'un oxyde métallique ou d'un hydroxyde métallique de formule M(OH)ₓA_{y}, M représentant au moins une espèce métallique au degré d'oxydation i choisie parmi les éléments des colonnes II ou III de la classification, A étant un anion dont le nombre de charges est n, 0<x≤i et x+ny=i, dans une cellule électrochimique qui comprend une électrode constituée par le dit support **et fonctionnant en tant que cathode,** une contre-électrode, une électrode de référence et un électrolyte constitué par une solution conductrice d'au moins un sel du métal M. Le procédé est caractérisé en ce qu'on dissout de l'oxygène dans l'électrolyte et on impose à la cellule électrochimique un potentiel de cathode inférieur au potentiel de réduction de l'oxygène et supérieur au potentiel de dépôt du métal M dans l'électrolyte considéré.

Lorsque l'on impose à la cellule électrochimique un potentiel tel que défini ci-dessus, il se produit une réduction de l'oxygène et la formation d'oxyde ou d'hydroxyde M(OH)ₓA_{y} du métal M qui se dépose sur la cathode.

Dans la suite du texte, l'expression "composé de M" est utilisée pour désigner indifféremment l'oxyde métallique pur, l'hydroxyde M(OH)ᵢ ou l'hydroxyde complexe M(OH)ₓA_{y}.

Le procédé de la présente invention peut être mis en oeuvre pour préparer un film d'un composé d'un seul métal. Il peut également être mis en oeuvre pour préparer un film d'un composé mixte contenant au moins deux éléments métalliques. Lorsque l'on prépare un film d'un composé mixte, on introduit dans l'électrolyte au moins un sel précurseur de chacune des espèces métalliques souhaitées et le potentiel imposé à la cellule électrochimique est supérieur au potentiel des dépôts métalliques dans le bain considéré.

Le procédé de la présente invention peut être mis en oeuvre pour la préparation d'un film d'un composé d'au moins un métal M choisi parmi les éléments métalliques des colonnes II et III de la classification périodique, et plus spécialement pour la préparation d'un film d'un composé de zinc, de cadmium, de gallium ou d'indium.

La cellule électrochimique utilisée pour la mise en oeuvre du procédé de l'invention comprend une électrode qui fonctionne en tant que cathode et qui sert de support au film de composé de M électrodéposé, une contre-électrode et une électrode de référence.

L'électrode est constituée par tout matériau conducteur utilisable comme matériau de cathode. A titre d'exemple, on peut citer les matériaux métalliques tels que par exemple le fer, les aciers, le cuivre ou l'or, des oxydes métalliques conducteurs tels que par exemple l'oxyde d'étain SnO₂, l'oxyde d'indium In₂O₃, l'oxyde mixte d'indium et d'étain (ITO) ou l'oxyde de titane TiO₂, ou des matériaux semi-conducteurs tels que le silicium, GaAs, InP, Cu(In,Ga) (S,Se)₂ ou CdTe. Ces matériaux peuvent être utilisés sous forme de plaque, ou sous forme d'un film mince déposé sur un support isolant tel que le verre par exemple.

La contre-électrode peut être une électrode inattaquable telle que par exemple une électrode de platine ou d'or, ou d'un matériau revêtu de ces métaux. Elle peut également être une électrode constituée par le métal M du composé dont on cherche à former un film. Dans ce cas, l'oxydation du métal M de la contre-électrode permet de maintenir constante la concentration en métal M de l'électrolyte.

L'électrode de référence est choisie parmi les électrodes utilisées habituellement comme telles, notamment l'électrode de sulfate mercureux (ESM) ou l'électrode au chlorure mercureux (ECS). Les potentiels correspondants sont respectivement de +0,65 V et +0,25 V vis à vis de l'électrode normale à hydrogène (ENH).

L'électrolyte contient au moins un sel précurseur d'au moins une espèce métallique M et un solvant.

Le solvant de l'électrolyte est choisi parmi l'eau et les solvants non aqueux polaires utilisés habituellement dans les cellules électrochimiques, parmi lesquels on peut citer les alcools, plus particulièrement l'isopropanol, l'acétonitrile, le diméthylsulfoxyde et le carbonate de propylène. L'eau est un solvant particulièrement préféré.

Le sel précurseur de l'élément métallique M peuvent être choisi parmi les sels solubles dans le solvant utilisé pour l'électrolyte. Parmi ces sels, on peut citer les sels inorganiques tels que les halogénures, les sulfates, les nitrates et les perchlorates, et les sels organiques tels que les acétates.

L'électrolyte peut éventuellement contenir au moins un second sel, dit sel support. Ce second sel est un sel dissociable dans le solvant utilisé et a pour fonction principale d'assurer une bonne conductivité électrique de l'électrolyte, notamment dans le cas où la concentration du sel précurseur du métal M est faible. Ce sel peut être choisi parmi les sels de sodium, de potassium ou d'ammonium, dont l'anion ne provoquera pas la précipitation d'un composé insoluble avec le cation métallique M. A titre d'exemple, on peut citer les sels inorganiques tels que les halogénures, les sulfates, les nitrates et les perchlorates, ou les sels organiques tels que les acétates, les lactates et les formiates. Pour le dépôt d'un film d'un composé du zinc, ce second sel est avantageusement le chlorure de potassium, de préférence à une concentration d'environ 0,1 mole/l.

L'électrolyte peut également contenir, en plus ou à la place du deuxième sel, un composé complexant vis à vis du cation M, pour adapter les conditions de formation du composé de M à la fenêtre permise par la réduction de l'oxygène. Par exemple, pour les composés de gallium ou d'indium, l'addition de complexants, choisis par exemple parmi les oxalates, les citrates, les fluorures, les chlorures, les iodures et les bromures, permet de solubiliser le sel précurseur du métal en milieu faiblement acide (pH ≈ 5-4).

L'électrolyse est effectuée en présence d'oxygène dissous dans l'électrolyte. La concentration de l'oxygène est fixée entre des valeurs très faibles, de l'ordre de 10⁻⁵ mole/l, et la limite de solubilité de l'oxygène dans l'électrolyte, (de l'ordre de 10⁻³ mole/l en milieu aqueux). L'oxygène peut être dissous de manière avantageuse en introduisant dans l'électrolyte un mélange gazeux constitué par de l'oxygène et un gaz neutre. Le gaz neutre peut être l'argon ou l'azote. Un choix approprié de la concentration en oxygène du mélange gazeux et du débit gazeux dans l'électrolyte permet d'imposer une concentration prédéterminée d'oxygène dans l'électrolyte. De préférence, le rapport en volume oxygène/gaz neutre est compris entre 1 et 2.

Lors de la mise en oeuvre du procédé de l'invention, le potentiel imposé à la cellule électrochimique est maintenu constant à une valeur prédéterminée comprise entre le potentiel de dépôt du métal M dans l'électrolyte considéré et le potentiel de réduction d'oxygène. Le potentiel de dépôt du métal M dans l'électrolyte considéré peut être aisément déterminé par l'homme de métier en relevant l'intensité en fonction du potentiel dans une cellule électrochimique analogue à celle dans laquelle le procédé de l'invention est mis en oeuvre, en l'absence d'oxygène. Le potentiel de réduction de l'oxygène est fourni par la littérature. A titre d'exemple, le potentiel pour le dépôt d'un film d'oxyde de zinc sur une cathode de SnO2 peut être fixé entre -0,75 V et -0,1 v vs ENH et pour le dépôt d'un film d'hydroxyde de cadmium sur une cathode d'or entre -0,24 V et -0,05 V vs ENH.

La mise en oeuvre du procédé selon l'invention produit généralement une croissance linéaire de l'épaisseur du dépôt en fonction du temps. L'épaisseur d'un film peut par conséquent être prédéterminée en réglant la quantité d'électricité utilisée pour le dépôt. Des épaisseurs de quelques nm à quelques µm peuvent être obtenues. La vitesse de dépôt particulièrement favorable se situe entre environ 0,5 et 1 µm/h.

La nature du composé constituant le film déposé sur l'électrode de la cellule électrochimique peut être choisie en fixant de manière appropriée les conditions réactionnelles.

Pour l'obtention d'un film d'oxyde, il convient de mettre en oeuvre le procédé de l'invention dans des conditions dans lesquelles l'oxyde est thermodynamiquement plus stable que l'hydroxyde. Dans ce cas, en milieu aqueux, des conditions favorables sont obtenues avec des vitesses de dépôt relativement faibles et des températures élevées. De ce fait, pour l'obtention d'oxydes à partir de solutions aqueuses, on utilisera des concentrations en M(i) faibles. Par exemple, pour obtenir un film d'oxyde de zinc à partir d'une solution contenant KCl comme sel support, on utilise une concentration en Zn(II) de préférence inférieure à 10⁻² mole/l, plus particulièrement inférieure à 5.10⁻³ mole/l, une température au moins égale à 50 °C, et une concentration en oxygène inférieure à la concentration saturante dans la solution.

Pour obtenir un dépôt d'hydroxyde en milieu aqueux, il convient de mettre en oeuvre le procédé de l'invention avec une vitesse de dépôt relativement élevée et à une température relativement basse. Ces conditions sont remplies lorsqu'on utilise des concentrations en M(i) élevées. Par exemple, pour obtenir un film de composé Zn(OH)ₓA_{y}, on utilise une concentration en Zn(II) supérieure à 2.10⁻² mole/l, une température inférieure à 50°C et une concentration en oxygène inférieure ou égale à la concentration saturante.

En milieu non aqueux, le procédé de l'invention conduit au dépôt de couches d'oxydes.

Dans un film de M(OH)ₓA_{y}, l'anion A est l'anion introduit dans l'électrolyte par le sel précurseur du métal M, ou bien l'anion du second sel dissociable introduit dans l'électrolyte pour augmenter sa conductivité. L'anion A est choisi en fonction de sa propension à former des composés définis avec le métal M et avec les ions hydroxyles, et en fonction des propriétés attendues pour le film déposé. Ainsi, il peut être intéressant d'obtenir des films d'oxyde de zinc dopés par les halogénures.

Les films obtenus par le procédé de l'invention sont très adhérents au substrat, ce qui constitue un critère fondamental pour les applications. En fonction des conditions de dépôt, leur structure peut varier d'une structure très ouverte faite de la croissance de cristaux séparés entre eux dont la qualité cristalline est au demeurant remarquable, à une structure dense faite de grains coalescés. Un type particulier de structure peut être obtenu en choisissant de manière appropriée le paramètre densité de sites de nucléation sur le substrat, et le paramètre potentiel d'électrolyse. Plus la densité de sites de nucléation sera faible, plus la structure sera ouverte. Inversement, plus la densité de sites de nucléation sera élevée, plus la structure sera compacte. En outre, plus le potentiel est négatif, plus la structure sera compacte. Il faut noter également qu'un traitement électrochimique préalable du substrat, en l'absence d'ions métalliques, par réduction de l'oxygène par exemple, permet d'obtenir des dépôt plus compacts. Un autre procédé pour activer le substrat consiste à déposer une sous-couche de métal M très fine, de l'ordre de quelques nanomètres, par application pendant un temps très court (par exemple de l'ordre de 30 secondes) d'un potentiel plus cathodique, avant d'appliquer le potentiel de dépôt du composé de M.

Le procédé de la présente invention permet d'obtenir une structure multi-couche constituée par une couche conductrice support et un film d'oxyde ou d'hydroxyde M(OH)ₓA_{y}, qui constitue un autre objet de la présente invention. Suivant la nature de la couche conductrice support et du film, la structure composite a diverses applications.

Les structures multi-couches comprenant un film compact sont intéressantes, de manière générale, pour les applications nécessitant des couches continues. De telles structures peuvent être utilisées par exemple comme capteur chimique ou électrochimique ou comme catalyseur. Les structures composites peuvent également être utilisées comme électrode transparente dans les cellules solaires, dans les dispositifs luminescents plats, et de manière plus générale, dans divers dispositifs optoélectroniques. Dans un mode de mise en oeuvre particulier, la couche support est constituée par une couche mince d'un matériau choisi parmi le fer, les aciers, le cuivre ou l'or, les oxydes métalliques conducteurs tels que par exemple l'oxyde d'étain SnO₂, l'oxyde d'indium In₂O₃, l'oxyde mixte d'indium et d'étain (ITO) ou l'oxyde de titane TiO₂, les matériaux semi-conducteurs tels que le silicium, GaAs, InP, Cu(In,Ga)(S,Se)₂ ou CdTe. Dans un mode de réalisation préféré, la couche support est constituée par une couche mince de l'un des matériaux précédents, déposée sur une plaque de verre.

Les structures multi-couches comprenant un film à structure ouverte sont utilisées pour des applications nécessitant des surfaces développées importantes. A titre d'exemple de telles applications, on peut citer les capteurs chimiques ou électrochimiques, et les catalyseurs.

La présente invention est décrite ci-après plus en détails par des exemples concrets de mise en oeuvre du procédé de l'invention, donnés à titre illustratif, l'invention n'étant bien entendu pas limitée à ces exemples.

### EXEMPLE 1

### PREPARATION D'UN FILM D'OXYDE DE ZINC

Le dispositif utilisé comprend une cuve d'électrolyse, une électrode, une contre-électrode et une électrode de référence, toutes trois étant reliées à un potentiostat. La cuve d'électrolyse est munie d'un système d'agitation et de moyens pour introduire avec un débit prédéterminé un mélange gazeux argon/oxygène ayant une composition prédéterminée. La température est maintenue constante à 80°C à l'aide d'un bain d'eau.

L'électrode est constituée par un film de SnO₂ déposé sur verre. La contre-électrode est constituée par une plaque de platine. L'électrode de référence est une électrode de sulfate mercureux.

Préalablement à la mise en oeuvre du procédé, l'électrode SnO₂ a été soumise à un traitement qui consiste à la maintenir pendant 20 minutes sous un potentiel de -1,3 V/ESM compris dans le domaine de réduction de l'oxygène, dans une solution KCl (0,1 mole/l) ne contenant pas l'élément métallique dont on veut déposer l'oxyde, en présence d'oxygène dissous à saturation.

Dans la cuve d'électrolyse munie de l'électrode ainsi traitée, on introduit un électrolyte constitué par une solution aqueuse de KCl (0,1 M) et de chlorure de zinc (5.10⁻³ M). On fait ensuite barboter à travers l'électrolyte pendant une heure, un mélange gazeux oxygène-argon (rapport en volume oxygène/argon = 1,4) afin que la solution soit bien en équilibre avec le mélange gazeux. Lorsque l'équilibre est atteint, on continue de faire barboter le mélange gazeux dans l'électrolyte et on applique à la cellule à un potentiel de -1,3 V par rapport à l'électrode de référence (correspondant à un potentiel de -0,65 V vs ENH). La réaction est arrêtée après 1 h 30, et le film obtenu a une épaisseur de 1 µm, déterminée à l'aide d'un profilomètre mécanique. Cette épaisseur est liée à la quantité d'électricité consommée durant le dépôt (≈ 7 C pour 5 cm²).

Le film d'oxyde obtenu a été caractérisé selon différentes méthodes.

### Analyse aux rayons X

Le diagramme de diffraction des rayons X du film d'oxyde de zinc obtenu, orienté préférentiellement suivant l'axe <002>, présente uniquement les raies caractéristiques de la phase hexagonale de l'oxyde de zinc (20,1°)et les raies correspondant au substrat.

### Analyse par spectroscopie d'électrons (EDS)

Cette analyse a été effectuée en mesurant les rayons X émis sous bombardement électronique dans un microscope à balayage. Les énergies sont caractéristiques des atomes. Sur le spectre EDS du film obtenu, on note l'absence de pic à 2,830 keV, ce qui permet de conclure à l'absence d'ions chlorures dans le produit obtenu et confirme que le produit obtenu est l'oxyde et non pas d'un hydroxyde complexe.

### Analyse par infrarouge

Le spectre infra-rouge du film d'oxyde de zinc obtenu présente la bande se situant vers 450-550 cm⁻¹, caractéristique de ZnO. Aucune bande caractéristique des ions hydroxyles n'est visible.

### La structure du film

Le film obtenu est compact, transparent, lisse et homogène. Sur la courbe de transmission optique directe du film d'oxyde de zinc obtenu, pour les longueurs d'onde du domaine visible (> 400 nm), la transmission est élevée, en accord avec la transparence du film à l'oeil. Vers les courtes longueurs d'onde, il apparaît un front d'absorption abrupt, qui indique le caractère semi-conducteur du film et la présence d'une bande interdite qui correspond à celle de ZnO à environ 3,4 eV.

Des mesures capacitives effectuées en milieu électrolytique ont montré que le film ZnO obtenu était conducteur, de type n, et que le taux de dopage apparent est élevé, de l'ordre de 10¹⁸-10¹⁹ cm⁻³.

### EXEMPLE 2

### PREPARATION D'UN FILM D'OXYDE DE ZINC A STRUCTURE OUVERTE

On a mis en oeuvre le procédé de l'invention dans des conditions analogues à celles de l'exemple 1, mais en omettant le traitement préalable de l'électrode de SnO₂, celle-ci étant simplement dégraissée.

Dans ces conditions, le dépôt d'oxyde obtenu est constitué d'une multitude d'aiguilles à section hexagonale dont les bases sont fixées au substrat. Ces aiguilles sont bien séparées les unes des autres et constituent par conséquent une structure ouverte présentant une grande surface développée. La hauteur des aiguilles peut atteindre plusieurs µm pour une surface de base de l'ordre du µm². Elle augmente avec la durée du dépôt.

### EXEMPLE 3

### PREPARATION D'UN FILM DE Zn(OH)ₓCl₁₋ₓ

Le dispositif utilisé est analogue à celui utilisé pour la préparation d'un film d'oxyde et les conditions opératoires sont identiques, sauf en ce qui concerne la composition de l'électrolyte. L'électrolyte est une solution aqueuse de KCl (0,1 M) et de chlorure de zinc (3.10⁻² M).

Le film obtenu a une épaisseur de 0,5 µm, déterminée à l'aide d'un profilomètre mécanique. Cette épaisseur est liée à la quantité d'électricité consommée durant le dépôt.

Le film d'hydroxyde obtenu a été caractérisé selon différentes méthodes.

### Analyse aux rayons X

Le diagramme de diffraction des rayons X du film d'hydroxyde présente une orientation préférentielle suivant la raie à 6,5 ° du composé Zn₅(OH)₈Cl₂.

### Analyse par spectroscopie d'électrons (EDS)

Cette analyse a été effectuée comme précédemment. Elle montre la présence d'un pic à 2,83 keV, caractéristique des ions chlorures.

### Analyse par infrarouge

Le spectre infra-rouge du film d'hydroxyde de zinc obtenu présente une bande dominante se situant vers 3500 cm⁻¹, caractéristique des ions hydroxyles. La bande caractéristique des liaisons Zn-O de l'oxyde aux environs de 500 cm⁻¹ n'est pas présente.

### Structure du film

Le film obtenu est couvrant et constitué de grains hexagonaux bien définis.

### EXEMPLE 4

### PREPARATION D'UN FILM D'HYDROXYDE DE CADMIUM

Le dispositif utilisé est analogue à celui utilisé pour la préparation d'un film d'oxyde de zinc et les conditions opératoires sont identiques, sauf en ce qui concerne les points suivants :
- le potentiel appliqué à la cathode est de -0,9 V /réf. (-0,3 V vs ENH) ;
- l'électrolyte est une solution aqueuse contenant NaClO₄ (0,1 M) et CdCl₂ (5.10⁻⁴ M), saturée en oxygène, à une température de 80 °C ;
- la durée de la réaction est d'une heure.

Le film obtenu a une épaisseur de 0,3 µm, déterminée sous microscopie électronique.

Le film d'hydroxyde obtenu a été caractérisé selon différentes méthodes.

### Analyse aux rayons X

On constate la présence de la raie caractéristique de Cd(OH)₂ sur le diagramme de diffraction des RX.

### Analyse par spectroscopie d'électrons

Cette analyse a été effectuée comme précédemment. On constate l'absence des raies caractéristiques du chlore.

### Structure du film

Le film obtenu présente une structure ouverte.

### EXEMPLE 5

### PREPARATION D'UN FILM DE Cd(OH)ₓCl₁₋ₓ

Le dispositif utilisé est analogue à celui utilisé pour la préparation d'un film d'oxyde de zinc et les conditions opératoires sont identiques, sauf en ce qui concerne les points suivants :
- le potentiel appliqué à la cuve est de -0,15 V vs ENH.
- l'électrolyte est une solution aqueuse contenant KCl (0,1 mole/l) et CdCl₂ (10⁻² mole/l), saturée en oxygène, à une température de 50 °C ;

Le film obtenu a une épaisseur de 0,4 µm, déterminée sous microscopie électronique.
Le film d'hydroxyde complexe obtenu a une structure couvrante.
La composition Cd(OH)ₓCl₁₋ₓ a été confirmée par une analyse aux rayons X et par une analyse par spectroscopie d'électrons.

### EXEMPLE 6

### PREPARATION D'UN FILM DE COMPOSE DE GALLIUM

Le dispositif utilisé est analogue à celui utilisé pour la préparation d'un film d'oxyde de zinc et les conditions opératoires sont identiques, sauf en ce qui concerne les points suivants :
- le potentiel appliqué à la cuve est de -0,65 V vs ENH.
- l'électrolyte est une solution aqueuse à pH 3 contenant du chlorure de potassium (0,1 mole/l), du sulfate de gallium (7,7x10⁻³ mole/l) et de l'oxalate de sodium (6x10⁻³ mole/l) saturée en oxygène, à une température de 50 °C ;

Le film obtenu après une heure a une épaisseur de 0,5 µm, déterminée sous microscopie électronique. Il est transparent et couvrant.

L'analyse par rayons X montre la présence majoritaire de gallium et d'oxygène. Le rapport stoechiométrique Ga/O déterminé grâce à un étalon de Ga₂O₃ est de 0,324. Le composé de gallium obtenu correspond par conséquent à l'hydroxyde de gallium Ga(OH)₃ ou à l'oxyde de gallium hydraté Ga₂O₃.3H₂O.

## Revendications

1. Procédé pour le dépôt sur un support, d'un film d'un oxyde métallique ou d'un hydroxyde métallique de formule M(OH)ₓA_{y}, M représentant au moins une espèce métallique au degré d'oxydation i choisie parmi les éléments des colonnes II ou III de la classification, A étant un anion dont le nombre de charges est n, 0<x≤i et x+ny=i, dans une cellule électrochimique qui comprend une électrode constituée par le dit support **et fonctionnant en tant que cathode,** une contre-électrode, une électrode de référence et un électrolyte constitué par une solution conductrice d'au moins un sel du métal M, ledit procédé étant caractérisé en ce qu'on dissout de l'oxygène dans l'électrolyte et on impose à la cellule électrochimique un potentiel de cathode inférieur au potentiel de réduction de l'oxygène et supérieur au potentiel de dépôt du métal M dans l'électrolyte considéré.

2. Procédé selon la revendication 1, caractérisé en ce que M est choisi parmi Zn, Cd, Ga ou In.

3. Procédé selon la revendication 1, caractérisé en ce que le solvant de l'électrolyte est choisi parmi l'eau et les solvants polaires.

4. Procédé selon la revendication 1, caractérisé en ce que le sel du métal M est choisi parmi les halogénures, les sulfates, les nitrates, les perchlorates et les acétates.

5. Procédé selon la revendication 1, caractérisé en ce que l'oxygène dissous dans l'électrolyte est apporté par un mélange de gaz neutre et d'oxygène.

6. Procédé selon la revendication 1, caractérisé en ce que la contre-électrode est une électrode constituée par le métal M.

7. Procédé selon la revendication 1, caractérisé en ce que l'électrolyte contient au moins un sel support dissociable choisi parmi les sels organiques et les sels inorganiques de sodium, de potassium ou d'ammonium, dont l'anion ne provoquera pas la précipitation d'un composé insoluble avec le cation métallique M.

8. Procédé selon la revendication 7, caractérisé en ce que le sel support est choisi parmi les halogénures, les sulfates, les nitrates, les perchlorates, les acétates, les lactates, les formiates, les oxalates et les citrates.

9. Procédé selon la revendication 1, pour la préparation d'un film d'oxyde, caractérisé en ce que ce que l'on utilise un milieu aqueux contenant KCl dans lequel la concentration en Zn(II) est inférieure à 10⁻² mole/l, la température est au moins égale à 50 °C, et la concentration en oxygène est inférieure à la concentration saturante dans la solution.

10. Procédé selon la revendication 9, caractérisé en ce que la concentration en Zn(II) est inférieure à 5.10⁻³ mole/l.

11. Procédé selon la revendication 1, pour la préparation d'un film de Zn(OH)ₓA_{y}, caractérisé en qu'on utilise un milieu aqueux contenant KCl dans lequel la concentration en Zn(II) est supérieure à 2.10⁻² mole/l, la température est inférieure à 50°C et la concentration en oxygène est inférieure ou égale à la concentration saturante.

12. Procédé selon la revendication 1, caractérisé en ce que l'électrolyte contient au moins un sel précurseur d'espèces métalliques M différentes.

13. Procédé selon la revendication 1, caractérisé en ce que l'électrode est constituée par un matériau métallique choisi parmi le fer, les aciers, le cuivre ou l'or, un oxyde métallique conducteur tel que par exemple l'oxyde d'étain SnO₂, l'oxyde d'indium In₂O₃, l'oxyde mixte d'indium et d'étain (ITO) ou l'oxyde de titane TiO₂, un matériau semi-conducteur tel que le silicium, GaAs, InP, Cu(In,Ga)(S,Se)₂ ou CdTe.

14. Procédé selon la revendication 13, caractérisé en ce que le matériau métallique ou le matériau semi-conducteur est sous forme de couche mince déposée sur un support isolant.

15. Procédé selon la revendication 14, caractérisé en ce que le support isolant est transparent.

16. Procédé selon la revendication 1, caractérisé en ce que l'électrolyte contient au moins deux seuls métalliques, M représentant plus d'une espèce métallique.

17. Procédé selon la revendication 1, caractérisé en ce que l'électrolyte contient, en plus ou à la place du deuxième sel, un composé complexant vis à vis du cation M.

18. Procédé selon la revendication 17, caractérisé en ce que, pour les composés de gallium ou d'indium, le complexant est choisi parmi les oxalates, les citrates et les fluorures, les chlorures, les bromures et les iodures.

19. Structure multi-couche constituée par une couche support portant un film d'un oxyde métallique ou d'un hydroxyde métallique de formule M(OH)ₓA_{y}, M représentant au moins une espèce métallique au degré d'oxydation i choisie parmi les éléments des colonnes II ou III de la classification, A étant un anion dont le nombre de charges est n, 0<x≤i et x+ny=i, la couche support étant une couche d'un matériau conducteur choisi parmi le fer, les aciers, le cuivre ou l'or, les oxydes métalliques conducteurs ou les matériaux semi-conducteurs.

20. Structure multi-couche selon la revendication 19, caractérisé en ce que la couche de matériau conducteur ou de matériau semi-conducteur est portée par une plaque isolante.

21. Structure multi-couche selon la revendication 19, caractérisé en ce que l'oxyde métallique conducteur est choisi parmi l'oxyde d'étain SnO₂, l'oxyde d'indium In₂O₃, l'oxyde mixte d'indium et d'étain (ITO) ou l'oxyde de titane TiO₂.

22. Structure multi-couche selon la revendication 19, caractérisé en ce que le matériau semi-conducteur est choisi parmi le silicium, GaAs, InP, Cu(In,Ga)(S,Se)₂ et CdTe.

23. Electrode pour photopile, constituée par une structure multi-couche selon l'une des revendications 19 à 22.

## Patentansprüche

1. Verfahren zur Abscheidung eines Films aus einem Metalloxid oder einem Metallhydroxid der Formel M(OH)ₓA_{y}, wobei M zumindest eine Metallspezies mit einer Oxidationszahl i darstellt, die aus Elementen der Gruppe II oder III des Periodensystems ausgewählt ist, A ein Anion ist, dessen Ladungszahl n ist, wobei gilt 0< x ≤ i und x+ny = i, auf einem Träger in einer elektrochemischen Zelle, die eine Elektrode, die aus dem Träger gebildet ist und als Kathode fungiert, eine Gegenelektrode, eine Bezugselektrode und einen Elektrolyten umfasst, der aus einer leitenden Lösung zumindest eines Salzes des Metalls M besteht, wobei das Verfahren dadurch gekennzeichnet ist, dass Sauerstoff im Elektrolyten gelöst und an die elektrochemische Zelle ein Kathodenpotenzial angelegt wird, das niedriger als die Reduktionsspannung von Sauerstoff und höher als die Abscheidungsspannung des Metalls M in diesem Elektrolyten ist.

2. Verfahren nach Anspruch 1, dadurch gekennzeichnet, dass M aus Zn, Cd, Ga und In ausgewählt ist.

3. Verfahren nach Anspruch 1, dadurch gekennzeichnet, dass das Lösungsmittel des Elektrolyten aus Wasser und polaren Lösungsmitteln ausgewählt ist.

4. Verfahren nach Anspruch 1, dadurch gekennzeichnet, dass das Salz des Metalls M aus Halogeniden, Sulfaten, Nitraten, Perchloraten und Acetaten ausgewählt ist.

5. Verfahren nach Anspruch 1, dadurch gekennzeichnet, dass der im Elektrolyten gelöste Sauerstoff über ein Gemisch aus Neutralgas und Sauerstoff zugeführt wird.

6. Verfahren nach Anspruch 1, dadurch gekennzeichnet, dass die Gegenelektrode eine aus dem Metall M gebildete Elektrode ist.

7. Verfahren nach Anspruch 1, dadurch gekennzeichnet, dass der Elektrolyt zumindest ein dissoziierbares Trägersalz enthält, das aus organischen und anorganischen Natrium-, Kalium- und Ammoniumsalzen ausgewählt ist, deren Anion nicht zur Fällung einer unlöslichen Verbindung mit dem Metallkation M führt.

8. Verfahren nach Anspruch 7, dadurch gekennzeichnet, dass das Trägersalz aus Halogeniden, Sulfaten, Nitraten, Perchloraten, Acetaten, Lactaten, Formiaten, Oxalaten und Zitraten ausgewählt ist.

9. Verfahren nach Anspruch 1 zur Herstellung eines Oxidfilms, dadurch gekennzeichnet, dass ein wässriges, KCI enthaltendes Medium eingesetzt wird, in dem die Konzentration von Zn(II) unter 10⁻² Mol/l liegt, die Temperatur zumindest 50 °C beträgt und die Sauerstoffkonzentration in der Lösung unter der Sättigungskonzentration liegt.

10. Verfahren nach Anspruch 9, dadurch gekennzeichnet, dass die Konzentration von Zn(II) unter 5·10⁻³ Mol/l liegt.

11. Verfahren nach Anspruch 1 zur Herstellung eines Films aus Zn(OH)ₓA_{y}, dadurch gekennzeichnet, dass ein wässriges, KCI enthaltendes Medium eingesetzt wird, in dem die Konzentration von Zn(II) über 2·10⁻² Mol/l liegt, die Temperatur unter 50 °C liegt und die Sauerstoffkonzentration unter oder bei der Sättigungskonzentration liegt.

12. Verfahren nach Anspruch 1, dadurch gekennzeichnet, dass der Elektrolyt zumindest ein Vorläufersalz unterschiedlicher Metallspezies M enthält.

13. Verfahren nach Anspruch 1, dadurch gekennzeichnet, dass die Elektrode aus einem Metallmaterial besteht, das aus Eisen, Stählen, Kupfer oder Gold, einem leitenden Metalloxid, wie z.B. Zinnoxid SnO₂, Indiumoxid In₂O₃, Mischoxid von Indium und Zinn (ITO) oder Titanoxid TiO₂, einem Halbleitermaterial, wie z.B. Silizium, GaAs, InP, Cu(In,Ga) (S,Se)₂ oder CdTe ausgewählt ist.

14. Verfahren nach Anspruch 13, dadurch gekennzeichnet, dass das Metallmaterial oder das Halbleitermaterial in Form einer dünnen Schicht vorliegt, die auf einem isolierenden Träger abgeschieden ist.

15. Verfahren nach Anspruch 14, dadurch gekennzeichnet, dass der isolierende Träger transparent ist.

16. Verfahren nach Anspruch 1, dadurch gekennzeichnet, dass der Elektrolyt zumindest zwei Metallsalze enthält, wobei M mehr als eine Metallspezies darstellt.

17. Verfahren nach Anspruch 1, dadurch gekennzeichnet, dass der Elektrolyt zusätzlich zum oder anstelle des zweiten Salz(es) eine Verbindung enthält, die gegenüber dem Kation M komplexbildend ist.

18. Verfahren nach Anspruch 17, dadurch gekennzeichnet, dass für die Gallium- oder Indiumverbindungen der Komplexbildner aus Oxalaten, Citraten, Fluoriden, Chloriden, Bromiden und lodiden ausgewählt ist.

19. Mehrschichtstruktur, bestehend aus einer Trägerschicht, die einen Film aus einem Metalloxid oder einem Metallhydroxid der Formel M(OH)ₓA_{y} trägt, wobei M zumindest eine Metallspezies mit einer Oxidationszahl i darstellt, die aus Elementen der Gruppe II oder III des Periodensystems ausgewählt ist, A ein Anion mit einer Ladungszahl n ist, wobei gilt: 0 < x ≤ i und x+ny = i, wobei die Trägerschicht eine Schicht aus einem leitenden Material ist, das aus Eisen, Stählen, Kupfer oder Gold, leitenden Metalloxiden und Halbleitermaterialien ausgewählt ist.

20. Mehrschichtstruktur nach Anspruch 19, dadurch gekennzeichnet, dass die Schicht aus leitendem Material oder Halbleitermaterial von einer isolierenden Platte getragen wird.

21. Mehrschichtstruktur nach Anspruch 19, dadurch gekennzeichnet, dass das leitende Metalloxid aus Zinnoxid SnO₂, Indiumoxid In₂O₃, Mischoxid von Indium und Zinn (ITO) oder Titanoxid TiO₂ ausgewählt ist.

22. Mehrschichtstruktur nach Anspruch 19, dadurch gekennzeichnet, dass das Halbleitermaterial aus Silizium, GaAs, InP, Cu(ln, Ga) (S, Se)₂ und CdTe ausgewählt ist.

23. Photozellenelektrode, die aus einer Mehrschichtstruktur nach einem der Ansprüche 19 bis 22 besteht.

## Claims

1. Process for depositing a film of a metal oxide or of a metal hydroxide of formula M(OH)ₓA_{y}, M representing at least one metallic species in the oxidation state i chosen from the elements in Groups II and III of the Periodic Table, A being an anion whose number of charges is n, 0 < x ≤ i and x + ny = i, on a substrate in an electrochemical cell which includes an electrode consisting of said substrate and working as the cathode, a counterelectrode, a reference electrode and an electrolyte consisting of a conducting solution of at least one salt of the metal M, said process being characterized in that oxygen is dissolved in the electrolyte and a cathode potential of less than the reduction potential of oxygen and greater than the potential for deposition of the metal M in the electrolyte in question is imposed on the electrochemical cell.

2. Process according to claim 1, characterized in that M is chosen from Zn, Cd, Ga and In.

3. Process according to claim 1, characterized in that the solvent of the electrolyte is chosen from water and polar solvents.

4. Process according to claim 1, characterized in that the salt of the metal M is chosen from halides, sulfates, nitrates, perchlorates and acetates.

5. Process according to claim 1, characterized in that the oxygen dissolved in the electrolyte is supplied by a mixture of inert gas and oxygen.

6. Process according to claim 1, characterized in that the counterelectrode is an electrode consisting of the metal M.

7. Process according to claim 1, characterized in that the electrolyte contains at least one dissociable supporting salt chosen from organic and inorganic, sodium, potassium and ammonium salts, the anion of which will not cause precipitation of an insoluble compound with the metal cation M.

8. Process according to claim 7, characterized in that the supporting salt is chosen from halides, sulfates, nitrates, perchlorates, acetates, lactates, formates, oxalates and citrates.

9. Process according to claim 1, for the preparation of an oxide film, characterized in that an aqueous medium containing KCl is used in which the Zn(II) concentration is less than 10⁻² mol/l, the temperature is at least equal to 50°C and the oxygen concentration is less than the saturation concentration in the solution.

10. Process according to claim 9, characterized in that the Zn(II) concentration is less than 5 x 10⁻³ mol/l.

11. Process according to claim 1, for the preparation of a Zn(OH)ₓA_{y} film, characterized in that an aqueous medium containing KCl is used in which the Zn(II) concentration is greater than 2 × 10⁻² mol/l, the temperature is less than 50°C and the oxygen concentration is less than or equal to the saturation concentration.

12. Process according to claim 1, characterized in that the electrolyte contains at least one precursor salt of different metallic species M.

13. Process according to claim 1, characterized in that the electrode consists of a metallic material, chosen from iron, steels, copper and gold, a conductive metal oxide, such as, for example, tin oxide SnO₂, indium oxide In₂O₃, mixed indium tin oxide (ITO) or titanium oxide TiO₂, or a semiconductor material such as silicon, GaAs, InP, Cu(In,Ca)(S,Se)₂ or CdTe.

14. Process according to claim 13, characterized in that the metallic material or the semiconductor material is in the form of a thin film deposited on an insulating substrate.

15. Process according to claim 14, characterized in that the insulating substrate is transparent.

16. Process according to claim 1, characterized in that the electrolyte contains at least two metal salts, M representing more than one metallic species.

17. Process according to claim 1, characterized in that the electrolyte contains, in addition to or in place of the second salt, a compound which complexes with the cation M.

18. Process according to claim 17, characterized in that, in the case of gallium compounds or indium compounds, the complexing agent is chosen from oxalates, citrates and fluorides, chlorides, bromides and iodides.

19. Multilayer structure consisting of a substrate layer supporting a film of a metal oxide or of a metal hydroxide of formula M(OH)ₓA_{y}, M representing at least one metallic species in the oxidation state i chosen from the elements in Groups II and III of the Periodic Table, A being an anion whose number of charges is n, 0 < x ≤ i and x + ny = i, the substrate layer being a layer of a conductive material chosen from iron, steels, copper, gold, conductive metal oxides and semiconductor materials.

20. Multilayer structure according to claim 19, characterized in that the layer of conductive material or of semiconductor material is supported by an insulating plate.

21. Multilayer structure according to claim 19, characterized in that the conductive metal oxide is chosen from tin oxide SnO₂, indium oxide In₂O₃, mixed indium tin oxide (ITO) and titanium oxide TiO₂.

22. Multilayer structure according to claim 19, characterized in that the semiconductor material is chosen from silicon, GaAs, InP, Cu(In,Ga)(S,Se)₂ and CdTe.

23. Electrode for a photocell, consisting of a multilayer structure according to claim 19.
